# EUROPÄISCHE PATENTSCHRIFT

(11) **EP 0 067 237 B1**
(45) Veröffentlichungstag und Bekanntmachung des Hinweises auf die Patenterteilung: **05.09.1984**
(21) Anmeldenummer: 81104549.1
(22) Anmeldetag: 12.06.1981
(51) Int. Cl.: E04C 5/07, E04F 13/04, E01C 11/16

(54) **Armierung in Form eines kunststoffüberzogenen Fadengitters**
Reinforcement in the shape of plastic-laminated fibre cloth
Armature en forme d'un tissu de fils à revêtement plastique

(43) Veröffentlichungstag der Anmeldung: 22.12.1982
(73) Patentinhaber: Vogel, Werner, A-6922 Wolfurt (AT)
(72) Erfinder: Vogel, Werner, A-6922 Wolfurt (AT)
(74) Vertreter: Torggler, Paul, Dr.

## Beschreibung

Die Erfindung betrifft eine Armierung in Form eines kunststoffüberzogenen Fadengitters.

Es ist bekannt für Armierungszwecke, z. B. für Mauerputz, Straßenbeläge u. dgl., gitterförmige Gewebe oder Gelege zu verwenden, deren Fäden aus Glasfasern bestehen. Es wurde auch bereits vorgeschlagen, für diese Zwecke kunststoffimprägnierte oder -umhüllte Glasfasergewebe zu verwenden, und zwar auch solche, bei denen die Fäden des Netzes an ihren Berührungspunkten durch die Kunststoffimprägnierung oder -umhüllung zusammengehalten werden (DE-A-1759133). Solche gitterförmigen Gewebe bzw. Gelege werden entweder im Tauchverfahren oder mit Hilfe einer Schwammrolle mit Kunststoff oder Imprägnierungsschlichte beschichtet, welcher alkaliabweisende Zusätze beigemengt sind, und anschließend getrocknet. Durch diese Maßnahmen versucht man, die einzelnen Fäden nicht nur gegeneinander schiebefest zu machen, sondern auch die Glasfasern gegen den Angriff von alkalischen Substanzen zu schützen. Derartige Bewehrungen haben jedoch den Nachteil, daß die Schutzschicht auf den Glasfasern durch mechanische Beanspruchung leicht zu beschädigen ist bzw. daß sie auf Grund ihrer nachträglichen Aufbringung oftmals Fehlstellen aufweist, an denen die Glasfasern frei liegen und daher dem Angriff von alkalischen Substanzen ausgesetzt sind. Außerdem reicht die Imprägnierungsschlichte bzw. der Kunststoffüberzug nicht immer aus, um bei mechanischen Einwirkungen Fadenverschiebungen zu vermeiden. Solche Fadenverschiebungen könnten beispielsweise beim Auftragen des Putzmörtels die gleichmäßige Durchdringung des Armierungsgitters mit dem Putzmörtel beeinträchtigen, was die Bildung von Rissen im Mauerputz zur Folge haben kann. Fadenverschiebungen können in den bekannten gitterförmigen Armierungsgeweben bzw. -gelegen auch bei Auftreten von Spannungen im Mauerputz erfolgen, was wiederum zur Bildung von Rissen führen kann. Fadenverschiebungen können aber auch die Schutzschichte gegen den Angriff von Alkalien zerstören, was weitere Zerstörungen (der Armierung und schließlich des Mauerputzes) zur Folge hat.

Auch bei anderen Armierungsfällen ist es wichtig, daß die festigkeitsmäßig tragenden Gitterfäden gegenüber chemischen Angriffen und mechanischen Beanspruchungen, insbesondere gegen ein Verschieben der Gitterfäden besonders gut geschützt sind und es ist Aufgabe der Erfindung, eine Armierung in Form eines kunststoffüberzogenen Fadengitters zu schaffen, die diesen Anforderungen entspricht.

Dies wird erfindungsgemäß dadurch erreicht, daß die Fäden des Armierungsgitters einzeln mit einer mehrfachen, vorzugsweise doppelten Ummantelung aus thermoplastischem Kunststoff versehen sind, wobei auf den Kern der Fäden eine innere Ummantelung und auf die innere Ummantelung eine äußere Ummantelung aufgebracht wird, und daß die Fäden über die Ummantelung zumindest an den Kreuzungsstellen thermoverschweißt sind.

Die mehrfache, vorzugsweise doppelte Ummantelung der Gitterfäden mit thermoplastischem Kunststoff bietet hiebei einen optimalen Schutz gegen Angriffe von chemischen Substanzen, während die Thermoverschweißung der einzelnen Fäden an ihren Kreuzungspunkten, welche durch Erhitzung des Gitters über den Schmelzpunkt des thermoplastischen Materials durchgeführt wird, die mechanische Festigkeit des Gitters außerordentlich verbessert und insbesondere Fadenverschiebungen praktisch ausschließt.

Je nach Anwendungsfall des erfindungsgemäßen Armierungsgitters kann das Kernmaterial der Fäden aus Glasfasern, Metall, Polyesterfasern u. dgl. bestehen, wobei das Kernmaterial im wesentlichen die Festigkeit, Dehnbarkeit und Elastizität der Armierung bestimmt.

Die Wahl des thermoplastischen Kunststoffmaterials für die Unmantelungen hängt vor allem vor der nötigen chemischen Beständigkeit ab. So z. B. müssen Armierungen für die meisten Baustoffe (Putzmörtel, Beton) alkalibeständig sein. Glasfasern sind nicht alkalibeständig, weshalb bei einem Armierungsgitter mit Glasfäden diese mit einem alkalibeständigen thermoplastischen Kunststoff ummantelt werden müssen. Dafür eignet sich besonders PVC (Polyvinylchlorid). PVC eignet sich aber auch in anderen Fällen als Material für die Ummantelung der Gitterfäden, z. B. zur Ummantelung von Polyesterfäden eines Armierungsgitters für Asphalt.

Die erfindungsgemäßen Ummantelungen der einzelnen Fäden des Armierungsgitters sind auch für die Haftung zwischen Armierungsgitter und dem zu armierenden Material von Vorteil, dann nämlich, wenn die Düse, mit deren Hilfe die Ummantelung erfolgt, einen Querschnitt aufweist, der kleine Rillen in der Oberfläche der Ummantelung verursacht.

Um eine vollkommene Umhüllung der Gitterfäden zu erreichen, werden die einzelnen Fäden erfindungsgemäß mit einer mehrfachen, vorzugsweise doppelten Ummantelung aus thermoplastischem Kunststoff versehen. Dabei ist es zweckmäßig, wenn an den Kreuzungsstellen im wesentlichen nur die äußeren Ummantelungen der sich kreuzenden Fäden thermoverschweißt sind.

Das Armierungsgitter kann vorzugsweise als Gewebe, insbesondere in Leinwandbindung hergestellt werden. Auch durch das Verweben und die dabei üblicherweise auftretenden Fadenverdrehungen wird die Haftung zwischen Armierungsgitter und zu armierendem Material günstig beeinflußt.

Die Größe der Gitteröffnungen bzw. Maschenweite des Gittergewebes hängt vom Anwendungsfall ab. Ein Armierungsgitter für Feinputz kann z. B. Gitteröffnungen von 0,4 bis 0,5 cm aufweisen. Für Grobputz eignet sich besser ein Armierungsgitter mit Gitteröffnungen von z. B. 0,7 bis 1,0 cm. Bei einem Asphalt-Armierungsgitter kann man z. B. Gitteröffnungen von 1,5 cm anwenden. Armierungen für Schaumstoffe werden meist mit geringeren Gitteröffnungen ausgestattet, z. B. 0,4 bis 0,5 cm. In jedem Falle handelt es sich aber beim erfindungsgemäßen Armierungsgitter nicht um ein feinmaschiges Gitter, wie dies etwa bei einem Fliegengitter der Fall ist, sondern um ein Gitter bzw. Gittergewebe mit Gitteröffnungen von mindestens einigen Millimetern bis zu mehreren Zentimetern.

Weitere Einzelheiten der Erfindung werden nachfolgend unter Bezugnahme auf die Zeichnungsfiguren erläutert.

Figur 1 zeigt in Draufsicht ein erfindungsgemäßes Armierungsgitter,
Figur 2 ist ein Querschnitt des Armierungsgitters,
Figur 3 zeigt den Querschnitt eines Einzelfadens mit doppelter Ummantelung,
Figur 4 zeigt ebenfalls den Querschnitt eines Einzelfadens mit doppelter Ummantelung,
Figur 5 zeigt im Schnitt zwei Kreuzungsstellen von Einzelfäden mit doppelter Ummantelung.

Das in Fig. 1 und 2 gezeigte gitterförmige leinwandbindige Gewebe weist Kettfäden 1' und Schußfäden 1" auf, welche - wie aus Fig. 3 bis 5 ersichtlich -, aus einem Kern 2 aus Glasfasern und einer doppelten Ummantelung 3', 3" aus thermoplastischem Material bestehen. Dieses Gewebe ist durch kurzzeitige Erhitzung in den Kreuzungspunkten 4 der Fäden 1', 1" verschweißt. Die Ummantelung 3', 3" besteht z. B. aus PVC. Ein derartiges Gewebe ist resistent gegen Alkalien. und daher besonders für die Armierung von Außen- und Innenputz geeignet.

In Fig. 1 und 2 ein Gittergewebe in Leinwandbindung dargestellt. Das erfindungsgemäße Armierungsgitter kann aber auch in verschiedenen anderen Bindungsarten hergestellt werden. Dabei kann die Kette oder der Schuß auch aus je einem Fadenbündel aus zwei oder mehreren unmittelbar aneinanderliegenden mit thermoplastischem Kunststoff ummantelten Einzelfäden bestehen. Die Gitteröffnungen sind also in diesem Fall nicht von Einzelfäden, sondern von Fadenbündeln begrenzt. Beim Thermoverschwei- ßen der Einzelfäden - an sich erfindunggemäß für die Kreuzungsstellen vorgesehen - kann bei einem aus einem Fadenbündel bestehender Kett-oder Schußfaden ein Verschweißen der Einzelfäden des Fadenbündels auch zwischen den Kreuzungsstellen erfolgen.

Wie bereits ausgeführt, weisen die Fäden 1', 1" eine doppelte Ummantelung 3' und 3" aus thermoplastischem Kunststoff auf. Dabei wird in einem ersten Arbeitsgang der Kern 2 mit der inneren Ummantelung 3' versehen und in einem zweiten Arbeitsgang auf die innere Ummantelung 3' die äußere Ummantelung 3" aufgebracht. Die äußere Ummantelung 3" stellt eine vollständige Ummantelung des Einzelfadens dar. Wegen der doppelten Ummantelung ist es gleichgültig, wenn der Kern 2 in der inneren Ummantelung 3' nicht exakt zentrisch liegt oder gar stellenweise an der Oberfläche der inneren Ummantelung 3' frei liegt, weil dieser Mangel durch die äußere Ummantelung 3" beseitigt wird. Die äußere Ummantelung 3" bedeckt auch allfällige vom Kern 2 abstehende Fasern oder durch Lufteinschlüsse bei der Herstellung der inneren Ummantelung in dieser gebildete, bis zum Kern 2 reichende Löcher. Die äußere Ummantelung 3" weist zweckmäßig eine geringere Stärke (Schichtdicke) auf als die innere Ummantelung 3'.

Gemäß Fig. 3 besitzt die äußere Ummantelung eine glatte Oberfläche. Eine besonders gute Haftung zwischen den Fäden des Armierungsgitters und dem zu armierenden Material, z. B. Putzmörtel, wird erreicht, wenn - wie aus Fig. 4 ersichtlich - die Oberfläche der äußeren Ummantelung 3" eine Rauhung, z. B. in Form einer Riffelung, aufweist, die beispielsweise durch entsprechende Ausbildung der Düse, mit deren Hilfe die Ummantelung erfolgt, erzielt werden kann.

Wie sich die doppelte Ummantelung an den Kreuzungsstellen der Fäden auswirkt, veranschaulicht Fig.5. Demnach erfolgt an den Kreuzungsstellen eine Thermoverschweißung der äußeren Ummantelung 3", wodurch die äußeren Ummantelungen 3" der sich kreuzenden Fäden zu einer homogenen einheitlichen Schicht verschmelzen. Vorzugsweise bleiben dabei die inneren Ummantelungen 3' der Fadenkerne 2 erhalten, d. h. es erfolgt zweckmäßig keine (vollständige) Verschweißung der inneren Ummantelungen 3' mit den äußeren Ummantelungen 3", so daß zwischen Fadenkern und Fadenkern zweier sich kreuzender Fäden drei die Fadenkerne 2 vollständig umhüllende Schichten aus thermoplastischem Kunststoff vorhanden sind.

Die Herstellung der erfindungsgemäßen Armierungsgitters kann mit Vorteil z. B. auf folgende Weise bzw. mit Hilfe der nachstehend beschriebenen Einrichtungen erfolgen.

Zur Ummantelung der Einzelfäden kann eine Anlage verwendet werden, die folgende Funktionsteile umfaßt :
- ein Spulengatter, für den Abzug der Fadenkerne ;
- eine erste Taucheinrichtung zum Tauchen und Ummanteln der Fadenkerne mit thermoplastischem Kunststoff (innere Ummantelung) ;
- eine erste Geliereinrichtung zum Vortrocknen der inneren Ummantelung ;
- eine zweite Taucheinrichtung zum Tauchen und Ummanteln der bereits mit der inneren Ummantelung versehenen Fäden mit thermoplastischem Kunststoff (äußere Ummantelung) ;
- eine zweite Geliereinrichtung zum Ausgelieren (Trocknen) der äußeren Ummantelung ;
- eine Aufspulanlage zum Aufspulen der fertig doppelt ummantelten Einzelfäden.

Bei der Vortrocknung der inneren Ummantelung kann durch Schrumpfen eine nicht exakt glatte Oberfläche der inneren Ummantelung entstehen, was für die Haftung der äußeren Ummantelung auf der inneren ein Vorteil sein kann. Eine dritte Tauch- und Geliereinrichtung wäre bei einer dreifachen Ummantelung der Fadenkerne erforderlich, doch reicht im allgemeinen eine doppelte Ummantelung aus.

## Patentansprüche

1. Armierung in Form eines kunststoffüberzogenen Fadengitters, dadurch gekennzeichnet, daß die Fäden (1', 1") des Armierungsgitters einzeln mit einer mehrfachen, vorzugsweise doppelten Ummantelung (3', 3") aus thermoplastischem Kunststoff versehen sind, wobei auf den Kern (2) der Fäden (1', 1") eine innere Ummantelung (3') und auf die innere Ummantelung eine äußere Ummantelung (3") aufgebracht wird, und daß die Fäden (1', 1") über die Ummantelung (3', 3") zumindest an den Kreuzungsstellen thermoverschweißt sind.

2. Armierung nach Anspruch 1, dadurch gekennzeichnet, daß die innere Ummantelung (3') eine größere Schichtdicke aufweist als die aüßere Ummantelung (3").

3. Armierung nach Anspruch 1 oder 2, dadurch gekennzeichnet, daß an den Kreuzungsstellen im wesentlichen nur die äußeren Ummantelungen (3") der sich kreuzenden Fäden thermoverschweißt sind.

4. Armierung nach einem der Ansprüche 1 bis 3, dadurch gekennzeichnet, daß die äußere Oberfläche der Ummantelung (3") der einzelnen Fäden eine Rauhung, z. B. in Form einer Riffelung, aufweist.

5. Armierung nach einem der Ansprüche 1 bis 4, dadurch gekennzeichnet, daß die Ummantelung (3', 3") des einzelnen Fadens aus PVC besteht.

6. Armierung nach einem der Ansprüche 1 bis 5, dadurch gekennzeichnet, daß das Armierungsgitter ein vorzugsweise leinwandbindiges, gitterförmiges Gewebe ist.

## Claims

1. Reinforcement in the form of a plastics- coated thread lattice, characterized in that the threads (1', 1") of the reinforcing lattice are individually coated with a multiple, preferably double coating (3', 3") of thermoplastic material, an inner coating (3') being applied to the core (2) of the threads (1', 1") and an outer coating (3") being applied to the inner coating, and that the threads (1', 1") are thermowelded at least in the points of intersection by the coatings (3', 3").

2. Reinforcement according to claim 1, characterized in that the inner coating (3') has a greater layer thickness than the outer coating (3").

3. Reinforcement according to claim 1 or 2, characterized in that in the points of intersection substantially only the outer coatings (3") of the intersecting threads are thermowelded.

4. Reinforcement according to one to claims 1 to 3, characterized in that the outer surface of the coating (3") of the individual threads is roughened, e. g. in the form of corrugations.

5. Reinforcement according to one of claims 1 to 4, characterized in that the coating (3', 3") of the individual thread is of PVC.

6. Reinforcement according to one of claims 1 to 5, characterized in that the reinforcing lattice is a latticed web preferably of plain weave.

## Revendications

1. Armature en forme de treillis de fils revêtu de matière plastique, caractérisée en ce que les fils (1', 1") du treillis d'armature sont munis individuellement d'un enrobage (3', 3") multiple, de préférence double, en matière thermoplastique, un enrobage interne (3') étant rapporté sur l'âme (2) des fils (1', 1") et un enrobage externe (3") étant rapporté sur l'enrobage interne, et en ce que les fils (1', 1") sont thermosoudés par l'intermédiaire de l'enrobage (3', 3") au moins aux endroits de croisement.

2. Armature selon la revendication 1, caractérisée en ce que l'enrobage interne (3') présente une plus grande épaisseur de couche que l'enrobage externe (3").

3. Armature selon la revendication 1 ou 2, caractérisée en ce qu'aux endroits de croisement, pour l'essentiel, seuls les enrobages externes (3") des fils se croisant sont thermosoudés.

4. Armature selon l'une des revendications 1 à 3, caractérisée en ce que la surface externe de l'enrobage (3") des différents fils présente un relief, par exemple sous la forme d'un cannelage.

5. Armature selon l'une des revendications 1 à 4, caractérisée en ce que l'enrobage (3', 3") des différents fils consiste en PVC.

6. Armature selon l'une des revendications 1 à 5, caractérisée en ce que le treillis d'armature est un tissu treillissé, de préférence à armure unie.
